# EUROPÄISCHE PATENTSCHRIFT

(11) **EP 4 247 993 B1**
(45) Veröffentlichungstag und Bekanntmachung des Hinweises auf die Patenterteilung: **30.07.2025**
(21) Anmeldenummer: 22826100.4
(22) Anmeldetag: 01.12.2022
(51) Int. Cl.: C22C 38/00, C22C 38/02, C22C 38/04, C22C 38/06, C22C 38/24, C22C 38/28, C22C 38/32, C21D 9/00

(54) **BAUTEIL AUS B-ZR-LEGIERTEM STAHL**
COMPONENT OF B-ZR-ALLOY STEEL
COMPOSANT EN ACIER ALLIÉ B-ZR

(30) Priorität: 02.12.2021 EP 21211997
(43) Veröffentlichungstag der Anmeldung: 27.09.2023
(73) Patentinhaber: KAMAX Holding GmbH & Co. KG, 35315 Homberg (Ohm) (DE); Voestalpine Wire Rod Austria GmbH, 8792 St. Peter Freienstein (AT)
(72) Erfinder: SOLIMANI, Ali, 35043 Marburg (DE); GALLER, Matthew, 8020 Graz (AT); KIENREICH, Robert, 8010 Graz (AT)
(74) Vertreter: Müller Schupfner & Partner Patent- und Rechtsanwaltspartnerschaft mbB (Muc)
(86) Internationale Anmeldenummer: PCT/EP2022/084020
(87) Internationale Veröffentlichungsnummer: WO 2023/099654

(56) Entgegenhaltungen:
- EP-A1- 2 484 789
- EP-A1- 2 546 380
- EP-A1- 3 078 758

## Beschreibung

Die Erfindung betrifft ein Bauteil mit einem Bestandteil aus Stahl, bei dem der Stahl unter anderem mit Bor (im folgenden auch "B") legiert ist. Insbesondere betrifft die Erfindung ein Befestigungsmittel wie beispielsweise eine Schraube oder eine Mutter.

Für Bauteile aus Stählen, insbesondere hochfeste und ultrahochfeste Bauteile, wird häufig Bor als kostengünstiges Legierungselement zur Verbesserung der Durchhärtbarkeit eingesetzt. Mit Bor legierte Stähle sind beispielsweise in der WO 2021/009705 A1 und der WO 2008/142275 A2 beschrieben.

In der EP 3 078 758 A1 ist ein Stahldraht für Bolzen beschrieben, bestehend aus C: 0,20 bis 0,35%; Si: 0,01% oder mehr; Mn: 0,3 bis 1,50; P: mehr als ein und 0,020% oder weniger; S: mehr als 0% und 0,020% oder weniger; Cr: 0,10 bis 1,5%; Al: 0,01 bis 0,10%; B: 0,0005 bis 0,005%; N: 0,001% oder mehr; und mindestens ein Element aus Ti: 0,02 bis 0,10 % und Nb: 0,02 bis 0,10 %, wobei der Rest aus Eisen und unvermeidlichen Verunreinigungen besteht, wobei wenn ein Anteil eines B-Gehalts bei D₀/4 in dem Stahldraht für Bolzen 100% beträgt, wobei D₀ ein Durchmesser des Stahldrahts für Bolzen ist, ein Verhältnis eines B-Gehalts an einer Oberfläche des Stahldrahts für Bolzen im Durchschnitt 75% oder weniger beträgt und eine Differenz zwischen einem Maximalwert und einem Minimalwert des Verhältnisses 25% oder weniger beträgt.

Bauteile aus Bor-legierten Stählen, wie beispielsweise Schrauben oder Muttern, zeigen jedoch häufig im Randbereich nach einer Wärmebehandlung, insbesondere einer isothermen Wärmebehandlung im Salzbad zur Einstellung eines bainitischen Gefüges, einen Härteabfall, insbesondere bis in eine Tiefe von bis zu 300 µm unterhalb der Oberfläche, wodurch die Anwendbarkeit für hochfeste und ultrahochfeste Produkte, wie beispielsweise hochfeste und ultrahochfeste Schrauben eingeschränkt ist.

Üblicherweise wird Stählen, die Bor enthalten, zusätzlich Titan und Aluminium zulegiert, um Bor im gelösten Zustand zu halten und nicht in Form von Nitriden, Karbiden, Karbonitriden, Siliziden oder Oxiden auszuscheiden. Dies ist jedoch nicht ausreichend, um die oben beschriebene Härteinhomogenität im Randbereich zu vermindern.

Der vorliegenden Erfindung liegt daher die Aufgabe zugrunde, den Härteabfall im Randbereich von Bauteilen aus Bor-legierten Stählen zu verringern.

Diese Aufgabe wird gelöst durch ein Bauteil mit einem Bestandteil aus Stahl gemäß Anspruch 1 und einem Verfahren zur Herstellung gemäß Anspruch 14. Weitere Merkmale, Ausführungsformen sowie Vorteile ergeben sich aus den abhängigen Ansprüchen, der Beschreibung sowie den Figuren.

Ein Aspekt der Erfindung betrifft ein Bauteil mit einem Bestandteil aus Stahl, wobei der Stahl
0,30 - 0,50 Gew.-% C,
0,05 - 1,3 Gew.-% Mn,
0,001 - 0,015 Gew.-% P,
0,001 - 0,015 Gew.-% S,
0,01 - 0,8 Gew.-% Si,
0,3 - 1,5 Gew.-% Cr,
0,005 - 0,40 Gew.-% V,
0,0008 - 0,0050 Gew.-% B,
0,02 - 0,35 Gew.-% Al,
0,0001 - 0,0200 Gew.-% N,
0,01 - 0,08 Gew.-% Ti, und
0,0030 - 0,0800 Gew.-% Zr;
optional
0,01 - 0,20 Gew.-% Mo,
0,01 - 0,50 Gew.-% Ni,
0,01 - 0,50 Gew.-% Cu,
0,001 - 0,010 Gew.-% Ca,
0,01-0,10 Gew.-% Bi,
0,01-0,30 Gew.-% Co,
0,01-0,06 Gew.-% Nb,
0,01-0,40 Gew.-% Pb,
0,01-0,10 Gew.-% Se,
0,01-0,10 Gew.-% Te,
0,01-0,3 Gew.-% W,
0,01-0,04 Gew.-% As,
0,01-0,20 Gew.-% Ta,
0,01-0,20 Gew.-% Ce,
0,01-0,50 Gew.-% Sn,
0,01-0,40 Gew.-% Sb,
0,01-0,20 Gew.-% Hf, und/oder
ein oder mehrere Lanthanoide, jeweils in einer Menge von 0,01 - 0,02 Gew.-%, den Rest Eisen und unvermeidbare Verunreinigungen umfasst, wobei jede unvermeidbare Verunreinigung ≤ 0,01 Gew.-% ausmacht und wobei der Bestandteil des Bauteils eine Stahloberfläche aufweist und der B-Gehalt (Bor-Gehalt) im Stahl in einer Tiefe von 5 - 60 µm ≥ 80 % des B-Gehalts im Stahl in einer Tiefe von 500 µm beträgt, wobei die Tiefe senkrecht zur Stahloberfläche gemessen wird.

Ein weiterer Aspekt der Erfindung betrifft ein Verfahren zur Herstellung eines Bauteils mit einem Bestandteil aus Stahl, umfassend die Schritte:
- Bereitstellen des Stahls mit der vorstehend genannten Zusammensetzung,
- anschließendes Formen eines Bauteils mit einem Bestandteil aus dem Stahl und
- optional Wärmebehandeln.

Überraschenderweise wirkt die erfindungsgemäße Zusammensetzung, insbesondere das dem B-haltigen Stahl zugesetzte Zirkonium in Kombination mit den anderen Legierungselementen in dem erfindungsgemäßen Bauteil mit einem Bestandteil aus Stahl dem Härteabfall im Randbereich entgegen, insbesondere wenn der Bestandteil aus Stahl wärmebehandelt ist. Ein weiterer überraschender Vorteil des erfindungsgemäßen Bauteils mit einem Bestandteil aus Stahl ist die verbesserte Beständigkeit gegenüber Wasserstoffversprödung. Überraschenderweise lassen sich so deutlich höhere Festigkeiten erreichen.

Insbesondere in Befestigungsmitteln, welche meist hohe und häufig auch dynamische axiale Spannungen aufweisen, ist die Verbesserung der Härte im Randbereich und auch das Vermindern einer Wasserstoffversprödung besonders vorteilhaft, da die Befestigungsmittel, welche beispielsweise Schrauben oder Muttern sein können, für viele Baugruppen essenziell sind. Ein Versagen eines Befestigungsmittels kann dabei drastische Folgen für Mensch oder Maschine haben, wie beispielsweise bei einer Brückenschraube, einer Fahrwerksschraube, einer Motorkopfschraube oder ähnlichem. Die Erfindung kann somit auch ein Fahrzeug, einen Motor, einen Zylinderkopf, eine Fahrwerksanordnung oder eine Batterieanordnung mit einem erfindungsgemäßen Bauteil, insbesondere einem Befestigungsmittel, betreffen.

In einer bevorzugten Ausführungsform der Erfindung weist das Bauteil einen Bestandteil aus Stahl auf, wobei der Stahl aus folgenden Komponenten besteht:
0,30 - 0,50 Gew.-% C,
0,05 - 1,3 Gew.-% Mn,
0,001 - 0,015 Gew.-% P,
0,001 - 0,015 Gew.-% S,
0,01 - 0,80 Gew.-% Si,
0,3 - 1,5 Gew.-% Cr,
0,005 - 0,40 Gew.-% V,
0,0008 - 0,0050 Gew.-% B,
0,02 - 0,35 Gew.-% Al,
0,0001 - 0,0200 Gew.-% N,
0,01 - 0,08 Gew.-% Ti, und
0,0030 - 0,08 Gew.-% Zr;
optional
0,01 - 0,20 Gew.-% Mo,
0,01 - 0,50 Gew.-% Ni,
0,01 - 0,50 Gew.-% Cu, und/oder
0,0010 - 0,0100 Gew.-% Ca;
und den Rest Eisen und unvermeidbare Verunreinigungen, wobei der Bestandteil des Bauteils eine Stahloberfläche aufweist und der B-Gehalt im Stahl in einer Tiefe von 5 - 60 µm ≥ 80 % des B-Gehalts im Stahl in einer Tiefe von 500 µm beträgt, wobei die Tiefe senkrecht zur Stahloberfläche gemessen wird, wobei jede Verunreinigung in ≤ 0,01 Gew.-% enthalten ist.

Weiter bevorzugt kann der Stahl optional
0,01-0,10 Gew.-% Bi,
0,01-0,30 Gew.-% Co,
0,01-0,06 Gew.-% Nb,
0,01-0,40 Gew.-% Pb,
0,01-0,10 Gew.-% Se,
0,01-0,10 Gew.-% Te,
0,01-0,3 Gew.-% W,
0,01-0,04 Gew.-% As,
0,01-0,20 Gew.-% Ta,
0,01-0,20 Gew.-% Ce,
0,01-0,50 Gew.-% Sn,
0,01-0,40 Gew.-% Sb,
0,01-0,20 Gew.-% Hf, und/oder
ein oder mehrere Lanthanoide, jeweils in einer Menge von 0,01 - 0,02 Gew.-%, umfassen.

Weiter bevorzugt betrifft die Erfindung ein Bauteil mit einem Bestandteil aus Stahl, wobei der Stahl
0,30 - 0,48 Gew.-% C,
0,2 - 1,3 Gew.-% Mn,
0,001 - 0,015 Gew.-% P,
0,001 - 0,015 Gew.-% S,
0,01 - 0,70 Gew.-% Si,
0,3 - 1,4 Gew.-% Cr,
0,005 - 0,38 Gew.-% V,
0,0010 - 0,0050 Gew.-% B,
0,02 - 0,30 Gew.-% Al,
0,0010 - 0,0180 Gew.-% N,
0,012 - 0,07 Gew.-% Ti, und
0,0040 - 0,0600 Gew.-% Zr;
optional
0,01 - 0,18 Gew.-% Mo,
0,01 - 0,45 Gew.-% Ni,
0,01 - 0,40 Gew.-% Cu, und/oder
0,0010 - 0,0090 Gew.-% Ca;
und den Rest Eisen und unvermeidbare Verunreinigungen umfasst, wobei der Bestandteil des Bauteils eine Stahloberfläche aufweist und der B-Gehalt im Stahl in einer Tiefe von 5 - 60 µm ≥ 80 % des B-Gehalts im Stahl in einer Tiefe von 500 µm beträgt, wobei die Tiefe senkrecht zur Stahloberfläche gemessen wird. Bevorzugt besteht der Stahl aus den oben genannten Komponenten. Jede Verunreinigung ist in ≤ 0,01 Gew.-% enthalten.

In einer weiteren bevorzugten Ausführungsform betrifft die Erfindung ein Bauteil mit einem Bestandteil aus Stahl, wobei der Stahl
0,30 - 0,46 Gew.-% C,
0,3 - 1,3 Gew.-% Mn,
0,001 - 0,015 Gew.-% P,
0,001 - 0,015 Gew.-% S,
0,01 - 0,60 Gew.-% Si,
0,3 - 1,3 Gew.-% Cr,
0,005 - 0,35 Gew.-% V,
0,0012 - 0,0050 Gew.-% B,
0,02 - 0,25 Gew.-% Al,
0,0020 - 0,0150 Gew.-% N,
0,014 - 0,060 Gew.-% Ti, und
0,0050 - 0,0500 Gew.-% Zr;
optional
0,01 - 0,16 Gew.-% Mo,
0,01 - 0,40 Gew.-% Ni,
0,01 - 0,30 Gew.-% Cu, und/oder
0,0010 - 0,0080 Gew.-% Ca;
und den Rest Eisen und unvermeidbare Verunreinigungen umfasst, wobei der Bestandteil des Bauteils eine Stahloberfläche aufweist und der B-Gehalt im Stahl in einer Tiefe von 5 - 60 µm ≥ 80 % des B-Gehalts im Stahl in einer Tiefe von 500 µm beträgt, wobei die Tiefe senkrecht zur Stahloberfläche gemessen wird. Bevorzugt besteht der Stahl aus den oben genannten Komponenten. Jede Verunreinigung ist in ≤ 0,01 Gew.-% enthalten.

In der am meisten bevorzugten Ausführungsform der Erfindung wird ein Bauteil mit einem Bestanteil aus Stahl bereitgestellt, wobei der Stahl
0,34 - 0,42 Gew.-% C,
0,45 - 0,90 Gew.-% Mn,
0,001 - 0,015 Gew.-% P,
0,001 - 0,015 Gew.-% S,
0,02 - 0,50 Gew.-% Si,
0,60 - 1,00 Gew.-% Cr,
0,08 - 0,25 Gew.-% V,
0,0012 - 0,0050 Gew.-% B,
0,02 - 0,25 Gew.-% Al,
0,0025 - 0,0090 Gew.-% N,
0,015 - 0,060 Gew.-% Ti, und
0,0050 - 0,0500 Gew.-% Zr;
optional
0,01 - 0,16 Gew.-% Mo,
0,01 - 0,40 Gew.-% Ni,
0,01 - 0,30 Gew.-% Cu, und/oder
0,0010 - 0,0060 Gew.-% Ca;
und den Rest Eisen und unvermeidbare Verunreinigungen
umfasst, wobei der Bestandteil des Bauteils eine Stahloberfläche aufweist und der B-Gehalt im Stahl in einer Tiefe von 5 - 60 µm ≥ 80 % des B-Gehalts im Stahl in einer Tiefe von 500 µm beträgt, wobei die Tiefe senkrecht zur Stahloberfläche gemessen wird. Bevorzugt besteht der Stahl aus den oben genannten Komponenten. Jede Verunreinigung ist in ≤ 0,01 Gew.-% enthalten.

Weiter bevorzugt kann der Stahl gemäß den obigen Zusammensetzungen auch optional
0,01-0,10 Gew.-% Bi,
0,01-0,30 Gew.-% Co,
0,01-0,06 Gew.-% Nb,
0,01-0,40 Gew.-% Pb,
0,01-0,10 Gew.-% Se,
0,01-0,10 Gew.-% Te,
0,01-0,3 Gew.-% W,
0,01-0,04 Gew.-% As,
0,01-0,20 Gew.-% Ta,
0,01-0,20 Gew.-% Ce,
0,01-0,50 Gew.-% Sn,
0,01-0,40 Gew.-% Sb,
0,01-0,20 Gew.-% Hf, und/oder
ein oder mehrere Lanthanoide, jeweils in einer Menge von 0,01 - 0,02 Gew.-% umfassen.

Erfindungsgemäß ist ein Bauteil mit einem Bestandteil aus Stahl, wobei der Stahl
0,30 - 0,50 Gew.-% C,
0,05 - 1,3 Gew.-% Mn,
0,001 - 0,015 Gew.-% P,
0,001 - 0,015 Gew.-% S,
0,01 - 0,8 Gew.-% Si,
0,3 - 1,5 Gew.-% Cr,
0,005 - 0,40 Gew.-% V,
0,0008 - 0,0050 Gew.-% B,
0,02 - 0,35 Gew.-% Al,
0,0001 - 0,0200 Gew.-% N,
0,01 - 0,08 Gew.-% Ti, und
0,0030 - 0,0800 Gew.-% Zr;
optional
0,01 - 0,20 Gew.-% Mo,
0,01 - 0,50 Gew.-% Ni,
0,01 - 0,50 Gew.-% Cu,
0,0010 - 0,0100 Gew.-% Ca,

0,01-0,10 Gew.-% Bi,
0,01-0,30 Gew.-% Co,
0,01-0,06 Gew.-% Nb,
0,01-0,40 Gew.-% Pb,
0,01-0,10 Gew.-% Se,
0,01-0,10 Gew.-% Te,
0,01-0,3 Gew.-% W,
0,01-0,04 Gew.-% As,
0,01-0,20 Gew.-% Ta,
0,01-0,20 Gew.-% Ce,
0,01-0,50 Gew.-% Sn,
0,01-0,40 Gew.-% Sb,
0,01-0,20 Gew.-% Hf, und/oder
   ein oder mehrere Lanthanoide, jeweils in einer Menge von 0,01 - 0,02 Gew.-%, den Rest Eisen und unvermeidbare Verunreinigungen umfasst, bevorzugt aus diesen Komponenten besteht, wobei jede Verunreinigung ≤ 0,01 Gew.-% ausmacht.

Mit den oben genannten bevorzugten und besonders bevorzugten Zusammensetzungen für den Stahl lässt sich der Härteabfall im Randbereich der Bauteile besonders effektiv verringern. Zudem wird die Wasserstoffversprödung des Stahls stark reduziert.

Die Komponenten Mo, Ni, Cu und Ca sind optional, d.h. sie können unabhängig voneinander nicht enthalten sein oder, wenn sie enthalten sind, können sie unabhängig voneinander in den angegebenen Mengen von beispielsweise 0,01 - 0,20 Gew.-% Mo, 0,01 - 0,50 Gew.-% Ni, 0,01 - 0,50 Gew.-% Cu und/oder 0,0010 - 0,0100 Gew.-% Ca im Stahl enthalten sein. Die Komponenten Mo, Ni Cu und Ca sind in einer bevorzugten Ausführungsform unabhängig voneinander im Stahl enthalten. Es ist somit bevorzugt, dass der Stahl 0,01 - 0,20 Gew.-% Mo, 0,01 - 0,50 Gew.-% Ni, 0,01 - 0,50 Gew.-% Cu und/oder 0,0010 - 0,0100 Gew.-% Ca enthält, weiter bevorzugt 0,01 - 0,16 Gew.-% Mo, 0,01 - 0,40 Gew.-% Ni, 0,01 - 0,30 Gew.-% Cu und/oder 0,0010 - 0,0080 Gew.-% Ca umfasst.

Auch die Komponenten Bi, Co, Nb, Pb, Se, Te, W, As, Ta, Ce, Sn, Sb, Hf und/oderLanthanoide können optional in dem Stahl enthalten sein, d. h. sie können unabhängig voneinander enthalten sein oder nicht enthalten sein. Wenn sie enthalten sind, können sie unabhängig voneinander bevorzugt in den angegebenen Mengen enthalten sein.

Zirkonium ist im Stahl des erfindungsgemäßen Bauteils ein Mikrolegierungselement, d.h. es entfaltet schon in sehr geringen Mengen, insbesondere auch unterhalb von 0,05 Gew.-% eine Wirkung. Auch Bor, Titan und Vanadium sind Mikrolegierungselemente. Das Zirkonium wirkt in der erfindungsgemäßen Zusammensetzung im Zusammenspiel mit den anderen Legierungselementen, zum Beispiel dem Vanadium.

Erfindungsgemäß ist der B-Gehalt im Stahl in einer Tiefe von 5 - 60 µm ≥ 80 %, bevorzugt ≥ 90 %, des B-Gehalts im Stahl in einer Tiefe von 500 µm (Mikrometern), wobei die Tiefe senkrecht zur Stahloberfläche gemessen wird. Dies bedeutet, dass der B-Gehalt an jeder Stelle in einer Tiefe von 5 - 60 µm ≥ 80 % des B-Gehalts im Stahl in einer Tiefe von 500 Mikrometern ist. Mit anderen Worten ist über den Tiefenbereich von 5 - 60 µm der minimale B-Gehalt im Stahl in einer Tiefe von 5 - 60 µm ≥ 80 % des Bor-Gehalts im Stahl in einer Tiefe von 500 µm, bevorzugt ≥ 90 %, besonders bevorzugt ≥ 95 %.

Unter B-Gehalt wird die Konzentration von Bor in Gewichtsprozent verstanden, bezogen auf das Gesamtgewicht des Stahls. Da der Wert von zum Beispiel ≥ 80 % ein relativer Wert von jeweils zwei B-Gehalten ist, muss der B-Gehalt aber nicht in Gewichtsprozent vorliegen, sondern kann beispielsweise auch in Volumen- oder Atomprozent angegeben sein.

Der B-Gehalt wird erfindungsgemäß mittels GDOES (Glow Discharge Optical Emission Spectroscopy, optische Glimmentladungsspektroskopie) bestimmt (Apparatur: GDA 750 HR der Fa. Spectruma Analytik GmbH). Dabei wird mit Hilfe eines Ar-Plasmas die Oberfläche des Probenmaterials (Stahl) abgetragen, die Probenatome werden in die Gasphase gebracht (Kathodenzerstäubung oder Sputtern) und dort spektroskopisch quantitativ bestimmt. So wird in jeder Tiefe, beispielsweise über einen Tiefenbereich von 0 - 500 µm, der B-Gehalt spektroskopisch gemessen. Es entsteht als Messergebnis ein sogenanntes B-Tiefenprofil. Auf diese Weise wird der B-Gehalt in jeder Tiefe ermittelt, beispielsweise über den Bereich von 0 - 500 µm Tiefe. Über den Quotienten der B-Gehalte in einer bestimmten Tiefe (zum Beispiel 10 µm) und in der Tiefe von 500 µm wird dann das Verhältnis bestimmt und so der Prozentwert ermittelt, der erfindungsgemäß≥ 80 % beträgt.

Weiter ist erfindungsgemäß bevorzugt zusätzlich der Bor-Gehalt im Stahl in einer Tiefe von 140 - 220 µm ≥ 80 % des Bor-Gehalts im Stahl in einer Tiefe von 500 µm. Sowohl in der Tiefe von 5 - 60 µm als auch in einer Tiefe von 140 - 220 µm ist der Bor-Gehalt unabhängig voneinander bevorzugt ≥ 90 %, weiter bevorzugt ≥ 95 %, weiter bevorzugt ≥ 98 %, noch weiter bevorzugt ≥ 100 %, am meisten bevorzugt 100 - 1000 % des Bor-Gehalts des Stahls in einer Tiefe von 500 µm, wobei die Tiefe senkrecht zur Stahloberfläche gemessen wird. Wenn beispielsweise der Bor-Gehalt (B-Konzentration) im Stahl in einer Tiefe von 5 - 60 µm 0,0030 - 0,0033 Gew.-% beträgt und in einer Tiefe von 500 µm 0,0033 Gew.-%, so wären das 90,9 % - 100 %.

Die anderen chemischen Elemente des Stahls werden wie üblich mit einer klassischen optischen Emmissionsspektrometrie an der Oberfläche eines Querschliffs des Bestandteils aus Stahl gemessen (sog. Stückanalyse). Die angegebenen Gewichtsprozente der chemischen Elemente des Stahls sind jeweils bezogen auf das Gesamtgewicht des Stahls.

Untersuchungen der Legierungszusammensetzung an bekannten Bor-Stählen zeigten im Rahmen der Erfindung, dass es im Randbereich eine Bor-Verminderung gegenüber dem Bor-Gehalt in größeren Tiefen gibt. Ohne erfindungsgemäß daran gebunden zu sein, wird angenommen, dass der erfindungsgemäß niedrige bzw. verminderte Abfall in der Bor-Konzentration im Randbereich für einen überraschend geringen Härteabfall im Randbereich des Bestandteils aus Stahl und zu einer überraschenden Verminderung der Wasserstoffversprödung im Randbereich führt. Dies wird auf eine Kombination der erfindungsgemäßen Mengen an Zirkonium und den anderen Legierungselementen, beispielsweise Vanadium, zurückgeführt. Vorteilhaft für den geringen oder nicht vorhandenen Abfall in der Bor-Konzentration ist erfindungsgemäß neben der Zusammensetzung des Stahls auch die Wärmebehandlung beziehungsweise Vergütung am Ende des Herstellungsprozesses, insbesondere eine Salzbadvergütung, die zu diesen vorteilhaften Eigenschaften im Randbereich des Bestandteils aus Stahl in dem erfindungsgemäßen Bauteil führt.

Unter dem Randbereich wird insbesondere der Bereich in einer Tiefe von 0 - 300 Mikrometer, gemessen von der Stahloberfläche, verstanden.

Erfindungsgemäß wirkt insbesondere das Zirkonium in Kombination mit den anderen Legierungselementen dem Härteabfall im Randbereich entgegen und führt zu einer Verminderung der Wasserstoffversprödung im Randbereich.

Unter einer Verunreinigung wird im Sinne der Erfindung ein Element verstanden, das in einer Menge ≤ 0,01 Gew.-% vorhanden ist. Der Stahl umfasst unvermeidbare Verunreinigungen, jeweils in einer Menge ≤ 0,01 Gew.-%.

Des Weiteren wurde im Rahmen der Erfindung gefunden, dass der Härteabfall im Randbereich der Bauteile besonders effektiv verringert werden kann, wenn das Verhältnis von (Zr + Ti + Al) zu N in einem Bereich von 2,7 bis 150, weiter bevorzugt 2,8 bis 130, besonders bevorzugt 3 bis 100 liegt. In die vorgenannte Formel werden die jeweiligen Gewichtsprozente von Zr, Ti, Al und N eingesetzt.

Das erfindungsgemäße Bauteil mit einem Bestandteil aus Stahl ist vorzugsweise ein Befestigungsmittel, besonders bevorzugt gewählt aus der Gruppe bestehend aus Schrauben, Muttern, Nieten, Bolzen und Ketten.

Unter einem Bestandteil aus Stahl im Sinne der Erfindung kann insbesondere verstanden werden, dass zumindest ein Teil des Bauteils, also ein Volumenbereich, aus Stahl ausgebildet ist. Bevorzugt ist es, dass der Bestandteil aus Stahl ≥ 80 Gew.-%, weiter bevorzugt ≥ 90 Gew.-%, besonders bevorzugt ≥ 95 Gew.-% des Bauteils ausmacht. Dies bedeutet, dass das Bauteil ≥ 80 Gew.-%, weiter bevorzugt ≥ 90 Gew.-%, besonders bevorzugt ≥ 95 Gew.-% aus Stahl besteht. Hierdurch kann eine besonders gute mechanische Festigkeit des Bauteils, insbesondere des Befestigungsmittels, erreicht werden. Besonders bevorzugt ist es, um die mechanische Festigkeit zu steigern, wenn der Bestandteil aus Stahl einstückig ist. Unter "einstückig" kann insbesondere verstanden werden, dass zumindest der einstückige Teil in einem Umformprozess geschaffen worden ist und/oder zusammenhängend ist.

Vorzugsweise ist das erfindungsgemäße Bauteil, insbesondere eine Schraube, ein hochfestes oder ultrahochfestes Bauteil, bevorzugt mit Festigkeiten ≥ 800 MPa (sogenannte hochfeste Bauteile), besonders bevorzugt über 1200 MPa, weiter bevorzugt ≥ 1400 MPa (sogenannte ultrahochfeste Bauteile), besonders bevorzugt 1200 - 1900 MPa, insbesondere 1400 - 1900 MPa. Festigkeitsklassen gemäß ISO 898-1 in ihrer im Januar 2021 gültigen Fassung. Bevorzugte hochfeste und ultrahochfeste Bauteile sind hochfeste oder ultrahochfeste Schrauben, Muttern, Kettenantriebe, Umformbauteile und/oder Strukturbauteile. Weiter oder alternativ bevorzugt ist das erfindungsgemäße Bauteil, insbesondere das hochfeste oder ultrahochfeste Bauteil, bevorzugt ein geschweißtes Bauteil, ein additiv-gefertigtes Bauteil oder ein einsatzgehärtetes Bauteil.

In einer weiteren bevorzugten Ausführungsform ist in dem erfindungsgemäßen Bauteil mit einem Bestandteil aus Stahl der Bestandteil beziehungsweise der Stahl wärmebehandelt, eine sogenannte Vergütung, beispielsweise durch eine Salzbadvergütung, um ein bevorzugtes Gefüge einzustellen. In einer bevorzugten Ausführungsform ist das Gefüge des Stahls ≥ 70 Vol.-%, weiter bevorzugt ≥ 80 Vol.-%, besonders bevorzugt ≥ 90 Vol.-% bainitisch und/oder martensitisch, insbesondere nach einer Vergütung wie beispielsweise einer Wärmebehandlung. Der Anteil der Gefüge in Volumenprozent kann beispielsweise in mikroskopischen Aufnahmen von Schliffbildern ermittelt werden, da die Flächen im Durchschnitt über mehrere Schliffbilder die Volumina widerspiegeln. Dazu werden in mehreren Schliffbildern die Flächen ermittelt und das arithmetische Mittel gebildet. Da die Dichten der Gefüge des Stahls relativ ähnlich sind, ist es auch bevorzugt, dass das Gefüge des Stahls ≥ 70 Gew.-%, weiter bevorzugt ≥ 80 Gew.-%, besonders bevorzugt ≥ 90 Gew.-% bainitisch und/oder martensitisch ist. Auch bevorzugt ist der Anteil an Austenit (Restaustenit) ≤ 20 Vol.-% oder Gew.-%, insbesondere ≤ 10 Vol.-% oder Gew.-%. Diese Gefüge verleihen dem erfindungsgemäßen Bauteil eine besonders hohe Festigkeit und Zähigkeit. Sie können einer hohen und auch häufig dynamischen axialen Spannung ausgesetzt werden. Vor der Vergütung ist das Gefüge des erfindungsgemä-βen Bauteils vorzugsweise ≥ 90 Vol.-% ferritisch und/oder perlitisch. Bevorzugt ist das Gefüge des erfindungsgemäßen Bauteils vor der Vergütung ≥ 90 Gew.-% ferritisch und/oder perlitisch.

Weiter bevorzugt ist das erfindungsgemäße Bauteil ein umgeformtes Bauteil. Unter einem umgeformten Bauteil ist insbesondere ein Bauteil zu verstehen, welches mittels eines Umformschrittes, insbesondere einem Kaltumformverfahren, umgeformt wurde. Gerade bei einem Umformbauteil ohne eine Wärmebehandlung ist die Verminderung einer Wasserstoffversprödung vorteilhaft, denn bei umgeformten Bauteilen besteht bereits ein gewisses Maß an Sprödigkeit durch die aufgestauten Waldversetzungen (z. B. zwei oder mehr Versetzungen, die auf unterschiedlichen Gleitebenen quer oder senkrecht aufeinander auflaufen).

Ein oben genanntes Strukturbauteil im Sinne der Erfindung liegt insbesondere dann vor, wenn es sich bei dem Bauteil um ein lasttragendes Bauteil handelt. Dieses Strukturbauteil verfügt insbesondere über zwei Lasteinleitungsabschnitte, welche vorteilhafterweise lasteinleitende Strukturen, wie z.B. Montageausnehmungen oder -durchbrüche, aufweisen, und einen zwischen den Lasteinleitungsabschnitten angeordneten Übertragungsbereich, welcher eine Last, insbesondere eine Biegelast und/oder Zuglast, von dem einem Lasteinleitungsabschnitt auf den anderen Lasteinleitungsabschnitt übertragen kann und/oder überträgt.

Die Verbesserung der Beständigkeit gegenüber Wasserstoffversprödung wird darauf zurückgeführt, ohne erfindungsgemäß daran gebunden zu sein, dass in dem Bauteil zusätzliche Anbindungsstellen von diffusiblem Wasserstoff in der Mikrostruktur, insbesondere einer wärmebehandelten Mikrostruktur des Stahls geschaffen werden, insbesondere durch ausscheidungsbildende Elemente wie Al, Cu, Mo, V, Zr, Ti, B mit C, N, O, Si und/oder aufgrund des durch Wärmebehandlung eingestellten Gefüges.

Wie oben beschrieben ist das erfindungsgemäße Bauteil mit einem Bestandteil aus Stahl in einer bevorzugten Ausführungsform ein Befestigungsmittel. Die erfindungsgemäßen Befestigungsmittel können insbesondere kraftschlüssige Befestigungsmittel sein, wie Schrauben, Bolzen oder Muttern. Kraftschlüssige Befestigungsmittel zeichnen sich insbesondere dadurch aus, dass diese einen Gewindeabschnitt zum Verspannen oder Befestigen aufweisen, insbesondere mit einem Außengewinde oder einem Innengewinde. Beispielsweise kann der Gewindeabschnitt daher ein Außengewinde oder ein Innengewinde sein. Vorteilhafterweise ist dieser Gewindeabschnitt dabei in einem Bestandteil des Befestigungsmittels eingebracht, welcher aus Stahl ist. Zweckmäßigerweise kann das Befestigungsmittel einen Schaftbereich aufweisen. Dieser Schaftbereich kann angrenzend zu dem Gewindeabschnitt und/oder einem Antriebsbereich, insbesondere einem Kopf, des Befestigungsmittels ausgebildet sein. Vorzugsweise kann der Schaftbereich gewindelos ausgebildet sein und/oder als ein zylindrischer Abschnitt ausgebildet sein. Der Durchmesser des Schafts kann dabei größer, geringer oder gleich dem Gewindedurchmesser im Gewindeabschnitt sein. Bei den Schrauben handelt es sich vorteilhafterweise um hochfeste oder ultrahochfeste Schrauben.

In einer besonders bevorzugten Ausführungsform der Erfindung ist das Bauteil eine hochfeste oder ultrahochfeste Schraube. Unter einer hochfesten Schraube wird eine Schraube mit einer Zugfestigkeit von mindestens 800 MPa verstanden. Hochfeste Schrauben sind beispielsweise Schrauben der Festigkeitsklassen 8.8, 10.9 und 12.9. Insbesondere entsprechen die Festigkeitsklassen der Erfindung dabei der ISO 898-1 in ihrer im Januar 2021 gültigen Fassung. Unter einer ultrahochfesten Schraube wird eine Schraube mit einer Zugfestigkeit insbesondere von mindestens 1200 MPa und/oder vorteilhafterweise von mindestens 1400 MPa verstanden. Ultrahochfeste Schrauben sind beispielsweise Schrauben der Festigkeitsklassen 12.8, 12.9, 14.8, 14.9, 15.8, 15.9, 16.8, 16.9, 17.8 und 12.8U, 12.9U, 14.8U, 14.9U, 15.8U, 15.9U, 16.8U, 17.8U. Eine hochfeste Schraube ist eine Schraube, die mindestens hochfest ist, sie kann aber auch ultrahochfest sein. Vorzugsweise handelt es sich um eine hochfeste oder ultrahochfeste Schraube mit einer Festigkeit über 1000 MPa. Die Schraube kann dabei einen Kopf mit Werkzeugangriffsflächen aufweisen, wobei diese Werkzeugangriffsflächen insbesondere einen Innen- oder einen Außensechskant miteinander ausbilden.

Die Erfindung betrifft auch ein Verfahren zur Herstellung des erfindungsgemäßen Bauteils. Zur Herstellung werden einem Stahl zunächst in bekannter Weise die einzelnen Legierungselemente zulegiert. Das erfindungsgemäße Verfahren zur Herstellung eines Bauteils mit einem Bestandteil aus Stahl umfasst die Schritte:
- Bereitstellen eines Stahls mit der vorstehend beschriebenen Zusammensetzung,
- anschließendes Formen eines Bauteils mit einem Bestandteil aus dem Stahl und
- optional Wärmebehandeln.

Das erfindungsgemäße Verfahren zur Herstellung eines Bauteils mit einem Bestandteil aus Stahl umfasst in einer bevorzugten Ausführungsform die Schritte:
a) Bereitstellen eines Stahls mit der vorstehend beschriebenen Zusammensetzung
b) Walzen, insbesondere thermomechanisches Walzen des Stahls
c) Herstellen eines Drahtes oder einer Stange des Stahls,
d) optional GKZ-Glühen,
e) Drahtziehen,
f) Umformen und
g) optional Wärmebehandeln.

Die oben genannten Schritte werden in der angegebenen Reihenfolge durchgeführt. In jedem Schritt wird das aus dem unmittelbar davorliegenden Schritt erhaltene Produkt weiterverarbeitet.

Das bevorzugte erfindungsgemäße Verfahren hat den Vorteil einer ressourcenschonenden und kosteneffizienten Prozessroute, da beispielsweise ein Walzdraht direkt verarbeitet werden kann, ohne dass dazwischen ein GKZ-Glühen erforderlich ist. Es kann so die Einstellung eines Ferrit-Perlit-Gefüges im Walzdrahtzustand mittels TM-Walzen (thermomechanisches Walzen) erreicht werden. Bevorzugt wird im Schritt b) ein thermomechanisches Walzen durchgeführt. Besonders bevorzugt ist ein thermomechanisches Walzen bei dem das Material mit einer Endformtemperatur in einem Bereich von Ar₃ - 50 °C und + 100 °C gewalzt wird, wobei Ar₃ in Fe-C Diagramm als Austenit-proeutektoide Umwandlungstemperatur bezeichnet wird. Besonders bevorzugt wird dabei ein Gefüge überwiegend aus Ferrit und Perlit erzeugt, insbesondere mit mittlerer Sekundärkorngroße 8 oder feiner nach ASTM E112.

Unter GKZ-Glühen (Glühen auf kugeligen Zementit) wird ein Erwärmen mit dem Ziel der kugeligen Bildung von Zementit verstanden. Im Schritt d), dem optionalen GKZ-Glühen, ist es bevorzugt, dass der Stahl für 6 - 10 Stunden, vorzugsweise 7 - 9 Stunden, beispielsweise 8 Stunden, mit einer Haltetemperatur von 700 - 750 °C, beispielsweise 735 °C, geglüht wird. Anschließend wird bevorzugt auf unter 100 °C abgekühlt, besonders bevorzugt unter 50 °C, insbesondere auf Raumtemperatur. Durch das Glühen (Erwärmen) wird vorteilhafterweise ein Gefüge aus Ferrit und kugeligem Zementit erhalten.

An das Umformen und/oder die optionale Wärmebehandlung können sich weitere Schritte anschließen, insbesondere ein Vergütungsschritt, wobei die bekannten Vergütungen von Stählen in Frage kommen. Alternativ oder zusätzlich bevorzugt kann ein Vergütungsschritt auch während und/oder zeitgleich mit dem Wärmebehandlungsschritt erfolgen. In anderen Worten kann das Vergüten und das Erwärmen in einem Schritt gemeinsam erfolgen. Das optionale Wärmebehandeln und/oder Vergüten im Schritt g) ist vorzugsweise ein Salzbadvergüten, besonders bevorzugt bei einer Temperatur von 200 - 450 °C für 10 Minuten bis 3 Stunden.

Das Gefüge des Bestandteils aus Stahl ist nach dem Walzen im Schritt b), insbesondere einem thermomechanischen Walzen, und vor dem Wärmebehandeln in Schritt f) vorwiegend ferritisch-perlitisch, bainitisch, und/oder ein Mischgefüge. Vorzugsweise ist das Gefüge des Stahls ≥ 80 Vol.-%, besonders bevorzugt ≥ 90 Vol.-% ferritisch-perlitisch, bainitisch und/oder ein Mischgefüge. Nach dem Wärmebehandeln ist das Gefüge des Bestandteils in einer bevorzugten Ausführungsform vorwiegend martensitisch und/oder bainitisch, wie oben beschrieben. In einer bevorzugten Ausführungsform ist das Gefüge des Bestandteils aus Stahl im erfindungsgemäßen Bauteil ≥ 70 Vol.-%, weiter bevorzugt ≥ 80 Vol.-%, besonders bevorzugt ≥ 90 Vol.-% bainitisch oder martensitisch, wie oben beschrieben. Weiter ist es bevorzugt, dass das Gefüge des Stahls im Randbereich, insbesondere der Bereich von der Oberfläche des Bestandteils aus Stahl bis zu einer Tiefe von 15 µm, bevorzugt bis zu 12 µm, besonders bevorzugt bis zu 10 µm, gemessen senkrecht von der Oberfläche des Bestandteils aus Stahl, überwiegend ferritisch und/oder perlitisch ist, bevorzugt ≥ 80 Vol.-%, besonders bevorzugt ≥ 90 Vol.-% ferritisch und/oder perlitisch. Der Stahl unterhalb der oben genannten Tiefen, d.h. unterhalb einer Tiefe von 15 µm, bevorzugt unterhalb einer Tiefe von 12 µm, besonders bevorzugt unterhalb einer Tiefe von 10 µm hat vorzugsweise das oben beschriebene Gefüge, d.h. vorzugsweise ≥ 70 Vol.-%, weiter bevorzugt ≥ 80 Vol.-%, besonders bevorzugt ≥ 90 Vol.-% bainitisch oder martensitisch.

In einer bevorzugten Ausführungsform der Erfindung hat der Bestandteil aus Stahl im Randbereich, insbesondere in einer Tiefe von 30-100 µm, bevorzugt 50-150 µm, gemessen von der Oberfläche senkrecht zur Oberfläche des Bestandteils aus Stahl, eine Vickers-Härte von ≥ 350 HV 0,3, weiter bevorzugt ≥ 400 HV 0,3, besonders bevorzugt ≥ 430 HV 0,3, insbesondere ≥ 450 HV 0,3.

In einer weiteren bevorzugten Ausführungsform der Erfindung hat der Bestandteil aus Stahl in einer Tiefe von 30 - 100 µm, bevorzugt 40 - 120 µm, besonders bevorzugt 50 - 150 µm, gemessen von der Oberfläche senkrecht zur Oberfläche des Bestandteils aus Stahl, eine Vickers-Härte, die weniger als 150 HV 0,3 unter der Vickers-Härte HV 0,3 des Bestandteils aus Stahl in einer Tiefe von 300 - 400 µm liegt, insbesondere in einer Tiefe von 400 µm, besonders bevorzugt in einer Tiefe von ¼ des Durchmessers des Bestandteils aus Stahl. Dies beschreibt den erfindungsgemäß bevorzugten, verminderten Härteabfall im Randbereich des Stahls im Vergleich zum Kernbereich. Weiter bevorzugt hat der Bestandteil aus Stahl in einer Tiefe von 30 - 100 µm, bevorzugt 40 - 120 µm, besonders bevorzugt 50 - 150 µm, gemessen von der Oberfläche senkrecht zur Oberfläche des Bestandteils aus Stahl, eine Vickers-Härte, die weniger als 100 HV 0,5, weiter bevorzugt weniger als 60 HV 0,5, insbesondere weniger als 30 HV 0,5, unter der Vickers-Härte HV 0,5 des Bestandteils aus Stahl in einer Tiefe von 300 - 400 µm liegt, ebenfalls gemessen von der Oberfläche in die Tiefe des Bestandteils aus Stahl, senkrecht zur Oberfläche des Bestandteils aus Stahl, insbesondere in einer Tiefe von 400 µm, besonders bevorzugt in einer Tiefe von ¼ des Durchmessers des Bestandteils aus Stahl.

Die Erfindung betrifft auch ein Bauteil mit einem Bestandteil aus Stahl, erhältlich nach dem erfindungsgemäßen Verfahren. Vorteilhafterweise kann das Bauteil und/oder der Bestandteil aus Stahl auch die vorgenannten Merkmale in Hinblick auf das Verfahren aufweisen.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen. Die genannten Vorteile von Merkmalen oder von Kombinationen mehrerer Merkmale sind lediglich beispielhaft und können alternativ oder kumulativ zur Wirkung kommen. Die Kombination von Merkmalen unterschiedlicher Ausführungsformen der Erfindung oder von Merkmalen von unterschiedlichen Patentansprüchen ist abweichend von den gewählten Rückbezügen der Patentansprüche möglich.

Im Folgenden wird die Erfindung anhand der Figuren weiter erläutert.
Fig. 1 zeigt den Härteverlauf im Randbereich einer erfindungsgemäßen Schraube.
Fig. 2 zeigte den Härteverlauf im Randbereich einer Schraube des Standes der Technik.

In **Fig. 1** ist die Härte des Stahls abhängig vom Randabstand, gemessen senkrecht zur Oberfläche, einer erfindungsgemäßen Schraube zu sehen und es zeigt sich, dass nur ein geringer Härteabfall vorliegt.

In **Fig. 2** ist der Härteverlauf des Stahls im Randbereich einer bainitisch wärmebehandelten B-legierten Schraube zu sehen, wobei ein herkömmlicher B-legierter Stahl eingesetzt wurde. Es ist zu sehen, dass im Randbereich ein deutlicher Härteabfall in Verbindung mit einer größeren Härteabfalltiefe vorliegt, gemessen senkrecht zur Oberfläche der Schraube.

Das obige Beispiel gemäß Fig. 1 und das Vergleichsbeispiel gemäß Fig. 2 zeigt somit den vorteilhaften Effekt der erfindungsgemäßen Stahlzusammensetzung in dem Bauteil mit einem Bestandteil aus Stahl.

## Patentansprüche

1. Bauteil mit einem Bestandteil aus Stahl, **dadurch gekennzeichnet, dass** der Stahl
0,30 - 0,50 Gew.-% C,
0,05 - 1,3 Gew.-% Mn,
0,001 - 0,015 Gew.-% P,
0,001 - 0,015 Gew.-% S,
0,01 - 0,8 Gew.-% Si,
0,3 - 1,5 Gew.-% Cr,
0,005 - 0,40 Gew.-% V,
0,0008 - 0,0050 Gew.-% B,
0,02 - 0,35 Gew.-% Al,
0,0001 - 0,0200 Gew.-% N,
0,01 - 0,08 Gew.-% Ti, und
0,0030 - 0,0800 Gew.-% Zr;
optional
0,01 - 0,20 Gew.-% Mo,
0,01 - 0,50 Gew.-% Ni,
0,01 - 0,50 Gew.-% Cu,
0,0010 - 0,0100 Gew.-% Ca,
0,01-0,10 Gew.-% Bi,
0,01-0,30 Gew.-% Co,
0,01-0,06 Gew.-% Nb,
0,01-0,40 Gew.-% Pb,
0,01-0,10 Gew.-% Se,
0,01-0,10 Gew.-% Te,
0,01-0,3 Gew.-% W,
0,01-0,04 Gew.-% As,
0,01-0,20 Gew.-% Ta,
0,01-0,20 Gew.-% Ce,
0,01-0,50 Gew.-% Sn,
0,01-0,40 Gew.-% Sb,
0,01-0,20 Gew.-% Hf, und/oder
ein oder mehrere Lanthanoide, jeweils in einer Menge von 0,01 - 0,02 Gew.-%;
den Rest Eisen und unvermeidbare Verunreinigungen umfasst, wobei jede unvermeidbare Verunreinigung ≤ 0,01 Gew.-% ausmacht und wobei der Bestandteil des Bauteils eine Stahloberfläche aufweist und der B-Gehalt im Stahl in einer Tiefe von 5 - 60 µm ≥ 80 % des B-Gehalts im Stahl in einer Tiefe von 500 µm beträgt, wobei die Tiefe senkrecht zur Stahloberfläche gemessen wird.

2. Bauteil nach Anspruch 1, **dadurch gekennzeichnet, dass** der B-Gehalt im Stahl in einer Tiefe von 5 - 60 µm ≥ 90 %, bevorzugt ≥ 95 %, des B-Gehalts im Stahl in einer Tiefe von 500 µm beträgt.

3. Bauteil nach Anspruch 1 oder 2, **dadurch gekennzeichnet, dass** der B-Gehalt im Stahl in einer Tiefe von 140 - 220 µm ≥ 80 % des B-Gehalts im Stahl in einer Tiefe von 500 µm beträgt, wobei die Tiefe senkrecht zur Stahloberfläche gemessen wird.

4. Bauteil nach einem der vorhergehenden Ansprüche, **dadurch gekennzeichnet, dass** der B-Gehalt im Stahl in einer Tiefe von 140 - 220 µm ≥ 90 %, bevorzugt ≥ 95 %, des B-Gehalts des Stahls in einer Tiefe von 500 µm beträgt.

5. Bauteil nach einem der vorhergehenden Ansprüche, **dadurch gekennzeichnet, dass** der Stahl aus den angegebenen Komponenten besteht.

6. Bauteil nach einem der vorhergehenden Ansprüche, **dadurch gekennzeichnet, dass** der Stahl
0,30 - 0,46 Gew.-% C,
0,3 - 1,3 Gew.-% Mn,
0,001 - 0,015 Gew.-% P,
0,001 - 0,015 Gew.-% S,
0,01 - 0,60 Gew.-% Si,
0,3 - 1,3 Gew.-% Cr,
0,005 - 0,35 Gew.-% V,
0,0012 - 0,0050 Gew.-% B,
0,02 - 0,25 Gew.-% Al,
0,0020 - 0,0150 Gew.-% N,
0,014 - 0,060 Gew.-% Ti, und
0,0050 - 0,0500 Gew.-% Zr;
optional
0,01 - 0,16 Gew.-% Mo,
0,01 - 0,40 Gew.-% Ni,
0,01 - 0,30 Gew.-% Cu, und/oder
0,0010 - 0,0080 Gew.-% Ca;
den Rest Eisen und unvermeidbare Verunreinigungen umfasst, bevorzugt daraus besteht.

7. Bauteil nach einem der Ansprüche 1 bis 5, **dadurch gekennzeichnet, dass** der Stahl besteht aus
0,30 - 0,50 Gew.-% C,
0,05 - 1,3 Gew.-% Mn,
0,001 - 0,015 Gew.-% P,
0,001 - 0,015 Gew.-% S,
0,01 - 0,8 Gew.-% Si,
0,3 - 1,5 Gew.-% Cr,
0,005 - 0,40 Gew.-% V,
0,0008 - 0,0050 Gew.-% B,
0,02 - 0,35 Gew.-% Al,
0,0001 - 0,0200 Gew.-% N,
0,01 - 0,08 Gew.-% Ti, und
0,0030 - 0,0800 Gew.-% Zr;
optional
0,01 - 0,20 Gew.-% Mo,
0,01 - 0,50 Gew.-% Ni,
0,01 - 0,50 Gew.-% Cu,
0,0010 - 0,0100 Gew.-% Ca,
0,01-0,10 Gew.-% Bi,
0,01-0,30 Gew.-% Co,
0,01-0,06 Gew.-% Nb,
0,01-0,40 Gew.-% Pb,
0,01-0,10 Gew.-% Se,
0,01-0,10 Gew.-% Te,
0,01-0,3 Gew.-% W,
0,01-0,04 Gew.-% As,
0,01-0,20 Gew.-% Ta,
0,01-0,20 Gew.-% Ce,
0,01-0,50 Gew.-% Sn,
0,01-0,40 Gew.-% Sb,
0,01-0,20 Gew.-% Hf, und/oder
einem oder mehreren Lanthanoid(en), jeweils in einer Menge von 0,01 - 0,02 Gew.-%;
dem Rest Eisen und unvermeidbaren Verunreinigungen besteht, wobei jede Verunreinigung ≤ 0,01 Gew.-% ausmacht.

8. Bauteil nach einem der vorhergehenden Ansprüche, **dadurch gekennzeichnet, dass** (Zr + Ti + Al) / N in einem Bereich von 2,7 bis 150, bevorzugt von 3 bis 100 liegt.

9. Bauteil nach einem der vorhergehenden Ansprüche, **dadurch gekennzeichnet, dass** der Bestandteil aus Stahl in einer Tiefe von 30 - 100 µm, bevorzugt 40 - 120 µm, besonders bevorzugt 50 - 150 µm, gemessen von der Oberfläche senkrecht zur Oberfläche des Bestandteils aus Stahl, eine Vickers-Härte aufweist, die weniger als 150 HV 0,3, bevorzugt weniger als 100 HV 0,3, besonders bevorzugt weniger als 60 HV 0,3, insbesondere weniger als 30 HV 0,3 unter der Vickers-Härte HV 0,3 des Bestandteils aus Stahl in einer Tiefe von 400 µm liegt.

10. Bauteil nach einem der vorhergehenden Ansprüche, **dadurch gekennzeichnet, dass** das Bauteil ein Befestigungsmittel ist, bevorzugt gewählt aus der Gruppe bestehend aus Schrauben, Muttern, Nieten, Bolzen und Ketten.

11. Bauteil nach einem der vorhergehenden Ansprüche, **dadurch gekennzeichnet, dass** der Stahl zumindest 90 Gew.-% des Bauteils ausmacht und/oder das Bauteil eine Zugfestigkeit gemäß ISO 898-1:2021 von ≥ 800 MPa, bevorzugt ≥ 1400 MPa aufweist.

12. Bauteil nach einem der vorhergehenden Ansprüche, **dadurch gekennzeichnet, dass** das Gefüge des Stahls nach einer Vergütung ≥ 90 Vol.-% bainitisch und/oder martensitisch ist.

13. Bauteil nach einem der vorhergehenden Ansprüche, **dadurch gekennzeichnet, dass** das Gefüge des Stahls ohne Vergütung ≥ 90 Vol.-% ferritisch-perlitisch ist.

14. Verfahren zur Herstellung eines Bauteils nach einem der vorhergehenden Ansprüche, umfassend die Schritte
- Bereitstellen eines Stahls mit einer Zusammensetzung gemäß einem der Ansprüche 1 - 3
- Formen eines Bauteils mit einem Bestandteil aus dem Stahl und
- optional Wärmebehandeln.

15. Verfahren nach Anspruch 14, **dadurch gekennzeichnet, dass** das Verfahren die Schritte umfasst
a) Bereitstellen eines Stahls mit einer Zusammensetzung gemäß einem der Ansprüche 1 - 8,
b) Walzen, insbesondere thermomechanisches Walzen des Stahls,
c) Herstellen eines Drahtes oder einer Stange des Stahls,
d) optional Erwärmen für 6 - 10 Stunden auf 700 - 750 °C,
e) Drahtziehen,
f) Umformen und
g) optional Wärmebehandeln und/oder Vergüten, insbesondere Salzbadvergüten.

## Claims

1. Component with a constituent made of steel, **characterized in that** the steel comprises
0.30 - 0.50 wt.-% C,
0.05 - 1.3 wt.-% Mn,
0.001 - 0.015 wt.-% P,
0.001 - 0.015 wt.-% S,
0.01 - 0.8 wt.-% Si,
0.3 - 1.5 wt.-% Cr,
0.005 - 0.40 wt.-% V,
0.0008 - 0.0050 wt.-% B,
0.02 - 0.35 wt.-% Al,
0.0001 - 0.0200 wt.-% N,
0.01 - 0.08 wt.-% Ti, and
0.0030 - 0.0800 wt.-% Zr;
optionally
0.01 - 0.20 wt.-% Mo,
0.01 - 0.50 wt.-% Ni,
0.01 - 0.50 wt.-% Cu
0.0010 - 0.0100 wt.-% Ca,
0.01-0.10 wt.-% Bi,
0.01-0.30 wt.-% Co,
0.01-0.06 wt.-% Nb,
0.01-0.40 wt.-% Pb,
0.01-0.10 wt.-% Se,
0.01-0.10 wt.-% Te,
0.01-0.3 wt.-% W,
0.01-0.04 wt.-% As,
0.01-0.20 wt.-% Ta,
0.01-0.20 wt.-% Ce,
0.01-0.50 wt.-% Sn,
0.01-0.40 wt.-% Sb,
0.01-0.20 wt.-% Hf, and/or
one or more lanthanides, each in an amount of 0.01 - 0.02 wt.-%; the rest iron and unavoidable impurities,
wherein each unavoidable impurity is ≤ 0.01 wt.-% and wherein the constituent of the component has a steel surface and the B content in the steel at a depth of 5 - 60 µm ≥ is 80% of the B content in the steel at a depth of 500 µm, wherein the depth is measured perpendicular to the steel surface.

2. Component according to claim 1, **characterized in that** the B content in the steel at a depth of 5 - 60 µm is ≥ 90%, preferably ≥ 95%, of the B content in the steel at a depth of 500 µm.

3. Component according to claim 1 or 2, **characterized in that** the B content in the steel at a depth of 140 - 220 µm is ≥ 80 % of the B content in the steel at a depth of 500 µm, wherein the depth is measured perpendicular to the steel surface.

4. Component according to one of the preceding claims, **characterized in that** the B content in the steel at a depth of 140 - 220 µm is ≥ 90%, preferably ≥ 95%, of the B content of the steel at a depth of 500 µm.

5. Component according to one of the preceding claims, **characterized in that** the steel consists of the specified components.

6. Component according to one of the preceding claims, **characterized in that** the steel comprises
0.30 - 0.46 wt.-% C,
0.3 - 1.3 wt.-% Mn,
0.001 - 0.015 wt.-% P,
0.001 - 0.015 wt.-% S,
0.01 - 0.60 wt.-% Si,
0.3 - 1.3 wt.-% Cr,
0.005 - 0.35 wt.-% V,
0.0012 - 0.0050 wt.-% B,
0.02 - 0.25 wt.-% Al,
0.0020 - 0.0150 wt.-% N,
0.014 - 0.060 wt.-% Ti, and
0.0050 - 0.0500 wt.-% Zr;
optionally
0.01 - 0.16 wt.-% Mo,
0.01 - 0.40 wt.-% Ni,
0.01 - 0.30 wt.-% Cu, and/or
0.0010 - 0.0080 wt.-% Ca;
the rest iron and unavoidable impurities,
preferably consists of it.

7. Component according to one of claims 1 to 5, **characterized in that** the steel consists of
0.30 - 0.50 wt.-% C,
0.05 - 1.3 wt.-% Mn,
0.001 - 0.015 wt.-% P,
0.001 - 0.015 wt.-% S,
0.01 - 0.8 wt.-% Si,
0.3 - 1.5 wt.-% Cr,
0.005 - 0.40 wt.-% V,
0.0008 - 0.0050 wt.-% B,
0.02 - 0.35 wt.-% Al,
0.0001 - 0.0200 wt.-% N,
0.01 - 0.08 wt.-% Ti, and
0.0030 - 0.0800 wt.-% Zr;
optionally
0.01 - 0.20 wt.-% Mo,
0.01 - 0.50 wt.-% Ni,
0.01 - 0.50 wt.-% Cu,
0.0010 - 0.0100 wt.-% Ca,
0.01-0.10 wt.-% Bi
0.01-0.30 wt.-% Co,
0.01-0.06 wt.-% Nb,
0.01-0.40 wt.-% Pb,
0.01-0.10 wt.-% Se,
0.01-0.10 wt.-% Te,
0.01-0.3 wt.-% W,
0.01-0.04 wt.-% As,
0.01-0.20 wt.-% Ta,
0.01-0.20 wt.-% Ce,
0.01-0.50 wt.-% Sn,
0.01-0.40 wt.-% Sb,
0.01-0.20 wt.-% Hf, and/or
one or more lanthanoid(s), each in an amount of 0.01 - 0.02 wt.-%;
the rest iron and unavoidable impurities,
wherein each impurity is ≤ 0.01 wt.-%.

8. Component according to one of the preceding claims, **characterized in that** (Zr + Ti + Al) / N is in a range from 2.7 to 150, preferably from 3 to 100.

9. Component according to one of the preceding claims, **characterized in that** the steel constituent has a Vickers hardness at a depth of 30 - 100 µm, preferably 40 - 120 µm, particularly preferably 50 - 150 µm, measured from the surface perpendicular to the surface of the steel constituent, which is less than 150 HV 0.3, preferably less than 100 HV 0.3, particularly preferably less than 60 HV 0.3, in particular less than 30 HV 0.3 below the Vickers hardness HV 0.3 of the steel constituent at a depth of 400 µm.

10. Component according to one of the preceding claims, **characterized in that** the component is a fastening means, preferably selected from the group consisting of screws, nuts, rivets, bolts and chains.

11. Component according to one of the preceding claims, **characterized in that** the steel makes up at least 90 wt.-% of the component and/or the component has a tensile strength according to ISO 898-1:2021 of ≥ 800 MPa, preferably ≥ 1400 MPa.

12. Component according to one of the preceding claims, **characterized in that** the structure of the steel is bainitic and/or martensitic after tempering ≥ 90 vol.-%.

13. Component according to one of the preceding claims, **characterized in that** the structure of the steel without tempering is ≥ 90 vol.-% ferritic-pearlitic.

14. Method of manufacturing a component according to one of the preceding claims, comprising the steps of
- Providing a steel with a composition according to one of claims 1 - 3
- Forming a component with a constituent from the steel and
- optionally heat treatment.

15. Method according to claim 14, **characterized in that** the method comprises the steps of
a) Providing a steel with a composition according to one of claims 1 - 8,
b) Rolling, in particular thermomechanical rolling of the steel,
c) Producing a wire or bar of steel,
d) Optionally heating to 700 - 750 °C for 6 - 10 hours,
e) Wire drawing,
f) Reshaping and
g) Optionally heat treatment and/or tempering, in particular salt bath tempering.

## Revendications

1. Pièce ayant une composante d'acier,
**caractérisée en ce que** l'acier contient
0,30 à 0,50 % en poids de C,
0,05 à 1,3 % en poids de Mn,
0,001 à 0,015 % en poids de P,
0,001 à 0,015 % en poids de S,
0,01 à 0,8 % en poids de Si,
0,3 à 1,5 % en poids de Cr,
0,005 à 0,40 % en poids de V,
0,0008 à 0,0050 % en poids de B,
0,02 à 0,35 % en poids de AI,
0,0001 à 0,0200 % en poids de N,
0,01 à 0,08 % en poids de Ti, et
0,0030 à 0,0800 % en poids de Zr ;
optionnellement
0,01 à 0,20 % en poids de Mo,
0,01 à 0,50 % en poids de Ni,
0,01 à 0,50 % en poids de Cu,
0,0010 à 0,0100 % en poids de Ca,
0,01 à 0,10 % en poids de Bi,
0,01 à 0,30 % en poids de Co,
0,01 à 0,06 % en poids de Nb,
0,01 à 0,40 % en poids de Pb,
0,01 à 0,10 % en poids de Se,
0,01 à 0,10 % en poids de Te,
0,01 à 0,3 % en poids de W,
0,01 à 0,04 % en poids de As,
0,01 à 0,20 % en poids de Ta,
0,01 à 0,20 % en poids de Ce,
0,01 à 0,50 % en poids de Sn,
0,01 à 0,40 % en poids de Sb,
0,01 à 0,20 % en poids de Hf, et/ou
un ou plusieurs lanthanides, chacun en une quantité de 0,01 à 0,02 % en poids ;
le reste étant du fer et des impuretés inévitables,
chaque impureté inévitable représentant ≤ 0,01 % en poids, la composante de la pièce présentant une surface d'acier, et la teneur en B dans l'acier à une profondeur de 5 à 60 µm étant ≥ 80 % de la teneur en B dans l'acier à une profondeur de 500 µm, la profondeur étant mesurée perpendiculairement à la surface de l'acier.

2. Pièce selon la revendication 1,
**caractérisée en ce que** la teneur en B dans l'acier à une profondeur de 5 à 60 µm est ≥ 90 %, de préférence ≥ 95 %, de la teneur en B dans l'acier à une profondeur de 500 µm.

3. Pièce selon la revendication 1 ou 2,
**caractérisée en ce que** la teneur en B dans l'acier à une profondeur de 140 à 220 µm est ≥ 80 % de la teneur en B dans l'acier à une profondeur de 500 µm, la profondeur étant mesurée perpendiculairement à la surface de l'acier.

4. Pièce selon l'une des revendications précédentes,
**caractérisée en ce que** la teneur en B dans l'acier à une profondeur de 140 à 220 µm est ≥ 90 %, de préférence ≥ 95 %, de la teneur en B de l'acier à une profondeur de 500 µm.

5. Pièce selon l'une des revendications précédentes,
**caractérisée en ce que** l'acier est constitué des composantes indiquées.

6. Pièce selon l'une des revendications précédentes,
**caractérisée en ce que** l'acier contient, de préférence est constitué de
0,30 à 0,46 % en poids de C,
0,3 à 1,3 % en poids de Mn,
0,001 à 0,015 % en poids de P,
0,001 à 0,015 % en poids de S,
0,01 à 0,60 % en poids de Si,
0,3 à 1,3 % en poids de Cr,
0,005 à 0,35 % en poids de V,
0,0012 à 0,0050 % en poids de B,
0,02 à 0,25 % en poids de AI,
0,0020 à 0,0150 % en poids de N,
0,014 à 0,060 % en poids de Ti, et
0,0050 à 0,0500 % en poids de Zr ;
optionnellement
0,01 à 0,16 % en poids de Mo,
0,01 à 0,40 % en poids de Ni,
0,01 à 0,30 % en poids de Cu, et/ou
0,0010 à 0,0080 % en poids de Ca ;
le reste étant du fer et des impuretés inévitables.

7. Pièce selon l'une des revendications 1 à 5,
**caractérisée en ce que** l'acier est constitué de
0,30 à 0,50 % en poids de C,
0,05 à 1,3 % en poids de Mn,
0,001 à 0,015 % en poids de P,
0,001 à 0,015 % en poids de S,
0,01 à 0,8 % en poids de Si,
0,3 à 1,5 % en poids de Cr,
0,005 à 0,40 % en poids de V,
0,0008 à 0,0050 % en poids de B,
0,02 à 0,35 % en poids de AI,
0,0001 à 0,0200 % en poids de N,
0,01 à 0,08 % en poids de Ti, et
0,0030 à 0,0800 % en poids de Zr ;
optionnellement
0,01 à 0,20 % en poids de Mo,
0,01 à 0,50 % en poids de Ni,
0,01 à 0,50 % en poids de Cu,
0,0010 à 0,0100 % en poids de Ca,
0,01 à 0,10 % en poids de Bi,
0,01 à 0,30 % en poids de Co,
0,01 à 0,06 % en poids de Nb,
0,01 à 0,40 % en poids de Pb,
0,01 à 0,10 % en poids de Se,
0,01 à 0,10 % en poids de Te,
0,01 à 0,3 % en poids de W,
0,01 à 0,04 % en poids de As,
0,01 à 0,20 % en poids de Ta,
0,01 à 0,20 % en poids de Ce,
0,01 à 0,50 % en poids de Sn,
0,01 à 0,40 % en poids de Sb,
0,01 à 0,20 % en poids de Hf, et/ou
un ou plusieurs lanthanides, chacun en une quantité de 0,01 à 0,02 % en poids ;
le reste étant du fer et des impuretés inévitables,
chaque impureté inévitable représentant ≤ 0,01 % en poids.

8. Pièce selon l'une des revendications précédentes,
**caractérisée en ce que** (Zr + Ti + Al) / N est compris dans une plage de 2,7 à 150, de préférence de 3 à 100.

9. Pièce selon l'une des revendications précédentes,
**caractérisée en ce que**, à une profondeur de 30 à 100 µm, de préférence de 40 à 120 µm, de manière particulièrement préférée de 50 à 150 µm, mesurée à partir de la surface perpendiculairement à la surface de la composante d'acier, la composante d'acier présente une dureté Vickers qui est en dessous de la dureté Vickers HV 0,3 de la composante d'acier à une profondeur de 400 µm, et ceci d'une valeur inférieure à 150 HV 0,3, de préférence inférieure à 100 HV 0,3, de manière particulièrement préférée inférieure à 60 HV 0,3, en particulier inférieure à 30 HV 0,3.

10. Pièce selon l'une des revendications précédentes,
**caractérisée en ce que** la pièce est un moyen de fixation, de préférence choisi dans le groupe constitué par les vis, les écrous, les rivets, les boulons et les chaînes.

11. Pièce selon l'une des revendications précédentes,
**caractérisée en ce que** l'acier représente au moins 90 % en poids de la pièce et/ou **en ce que** la pièce présente une résistance à la traction selon la norme ISO 898-1:2021 de ≥ 800 MPa, de préférence de ≥ 1400 MPa.

12. Pièce selon l'une des revendications précédentes,
**caractérisée en ce que** la structure de l'acier après un traitement de trempe et de revenu est à ≥ 90 % en volume bainitique et/ou martensitique.

13. Pièce selon l'une des revendications précédentes,
**caractérisée en ce que** la structure de l'acier sans traitement de trempe et revenu est à ≥ 90 % en volume ferritique-perlitique.

14. Procédé de fabrication d'une pièce selon l'une des revendications précédentes,
comprenant les étapes consistant à :
- fournir un acier ayant une composition selon l'une des revendications 1 à 3,
- mettre en forme une pièce ayant une composante dudit acier, et
- optionnellement, la traiter thermiquement.

15. Procédé selon la revendication 14,
**caractérisé en ce que** le procédé comprend les étapes consistant à :
a) fournir un acier ayant une composition selon l'une des revendications 1 à 8,
b) laminer, en particulier laminer par voie thermomécanique, l'acier,
c) fabriquer un fil ou un barreau dudit acier,
d) optionnellement, le chauffer à une température de 700 à 750 °C pendant 6 à 10 heures,
e) le tréfiler,
f) le mettre en forme et
g) optionnellement, le traiter thermiquement et/ou par trempe et revenu, en particulier par trempe et revenu en bain de sel.
